# EUROPÄISCHE PATENTSCHRIFT

(11) **EP 1 217 116 B1**
(45) Veröffentlichungstag und Bekanntmachung des Hinweises auf die Patenterteilung: **24.10.2007**
(21) Anmeldenummer: 01128947.7
(22) Anmeldetag: 06.12.2001
(51) Int. Cl.: D06C 5/00

(54) **Verfahren zum Behandeln schlauchförmiger Textilware, insbesondere Maschenware**
Method for treating tubular textiles, particularly knitted fabrics
Procédé pour le traitement des textiles tubulaires, notamment des tricots

(30) Priorität: 23.12.2000 DE 10065171
(43) Veröffentlichungstag der Anmeldung: 26.06.2002
(73) Patentinhaber: LINDAUER DORNIER GESELLSCHAFT M.B.H, 88129 Lindau (DE)
(72) Erfinder: Strudel, Werner, 88048 Friedrichshafen (DE); Euscher, Günter, 88138 Sigmarszell (DE); Hostenkamp, Oliver, 88131 Lindau (DE)

(56) Entgegenhaltungen:
- DE-A- 19 819 051
- DE-A- 19 912 754
- DE-C- 19 739 834
- GB-A- 1 118 596
- US-A- 3 616 502
- US-A- 4 335 593

## Beschreibung

Die Erfindung betrifft ein Verfahren zum Behandeln schlauchförmiger Textilware, insbesondere Maschenware mit einem Anteil natürlicher Fasern und mit einem Anteil elastomerer Fasern.

Aus der Druckschrift DE 198 19 051 A1 sind Verfahren zum Behandeln schlauchförmiger Maschenware bekannt, wobei die Maschenware aus einem Anteil natürlicher Fasern und aus einem Anteil elastomerer Fasern besteht. Ebenso sind aus der DE 198 19 051 A1 Vorrichtungen bzw. eine Anlage zur Ausführung der in dieser Druckschrift offenbarten Behandlungsverfahren bekannt.
Die bekannten Behandlungsverfahren erfolgen im Hinblick auf die Warenführung derart, dass die schlauchförmige Maschenware über den in der Thermofixierkammer angeordneten Rundbreithalter in vertikaler Richtung von unten nach oben geführt wird. Damit ist der Nachteil verbunden, dass mit dem Transport der Schlauchware in der vorgenannten Richtung eine das Endprodukt negativ beeinflussende Längsspannung in der Schlauchware entsteht.
Diese Längsspannung setzt sich zusammen aus dem Gewicht der Schlauchware, aus deren von der Schlauchware auf den Umfang des Rundbreithalters ausgeübten Reibung und aus der Vorspannkraft zwischen den Fixierwalzen des Rundbreithalters.

Aus der Druckschrift DE 41 31 636 A1 ist ein Verfahren zur Heisslufttrocknung einer breit geführten textilen Warenbahn, insbesondere einer empfindlichen Warenbahn aus gewirkter oder gestrickter Maschenware bekannt, wonach die Maschenware vor dem Einlauf in eine Heissluft-Trockenzone mit Voreilung auf das Zuführende eines luftdurchlässigen Tragbandes aufgelegt und auf diesem Tragband durch die Trocknungszone hindurchgeführt wird.
Um die wenigstens eine breitgeführte Warenbahn, die auch eine Warenbahn in Form flachgelegter Schlauchware sein kann, besonders spannungsarm mit Trockenluft behandeln zu können, sieht das bekannte Verfahren vor, dass die mit Voreilung zulaufende Warenbahn unter Verwendung wenigstens einer Bürstenwalze über ihre ganze Breite in gleichmäßigen Falten auf das Zuführende des Tragbandes aufgelegt wird.

Um schlauchförmige Maschenware mit einem Anteil natürlicher Fasern und mit einem Anteil elastomerer Fasern einem Thermofixierprozess unterziehen zu können, muss die Maschenware, technologisch bedingt, dem Behandlungsprozess in einem Zustand zugeführt werden, der sich von dem Schlauchwarezustand in flachgelegter Form unterscheidet oder von dem Zustand unterscheidet, wodurch die Maschenware in gleichmäßigen Falten gelegt und so dem Behandlungsprozess zugeführt wird.
Die in losen Falten auf dem Tragband aufliegende Warenbahn kann in diesem Zustand spannungsarm wärmebehandelt bzw. getrocknet werden; ein Thermofixieren sowohl von Schlauchware als auch von flacher Ware ist in einem solchen Zustand nicht möglich.

Es ist daher Aufgabe der Erfindung, in einer Anlage zum Behandeln schlauchförmiger Textilware, insbesondere Maschenware, mit einem Anteil natürlicher Fasern und mit einem Anteil elastomerer Fasern, die Warenführung über wenigstens einen vorhandenen Rundbreithalter bei Reduzierung der Warenzugkraft zu verbessern.

Die Aufgabe wird erfindungsgemäß dadurch gelöst, dass die Schlauchware, nachdem diese in einer Aufheizkammer eine an sich bekannte Dampfbehandlung erfährt, nachfolgend, wie an sich bekannt, ein oder mehrfach in der Aufheizkammer umgelenkt wird und mit einer ersten Transportgeschwindigkeit kontinuierlich dem kegelartig ausgebildeten Zuführabschnitt eines in einer Thermofixierkammer angeordneten Rundbreithalters zugeführt wird, dass nachfolgend auf dem Zuführabschnitt des Rundbreithalters ein Schlauchware-Warenpuffer unter zeitweiligem Relaxieren und gegebenenfalls Schrumpfen der Schlauchware aufgebaut wird und dass die Schlauchware mit einer zweiten Transportgeschwindigkeit, die kleiner ist als die erste Transportgeschwindigkeit, aus dem Warenpuffer kontinuierlich in rund ausgebreiteten Zustand von vertikal oben nach vertikal unten unter Ausnutzung der Schwerkraft der Schlauchware den Rundbreithalter passiert und dabei thermofixiert wird.
Alternativ können die Transportgeschwindigkeiten dann gleich groß sein, wenn der erste Antrieb dem zweiten Antrieb vorauseilend betrieben wird.

Mit dem erfindungsgemäßen Verfahrensablauf wird in vorteilhafter Weise erreicht:
a) eine vergleichsweise geringe elektromotorische Antriebsleistung für den Warentransport der rundausgebreiteten Ware, aufgrund der Warenführung am Rundbreithalter von vertikal oben nach vertikal unten,
b) Minimierung der Waren-Längsspannung, was sich sehr positiv auf den Erhalt der Struktur der gewirkten Schlauchware auswirkt und
c) aufgrund der Bildung eines Warenpuffers im Zuführabschnitt des Rundbreithalters kann die Ware in Länge und Breite zeitweilig relaxieren und eventuell schrumpfen, nämlich so lange, bis diese mit der zweiten Transportgeschwindigkeit der Weiterbehandlung unterzogen wird.

Die Erfindung wird nachstehend anhand eines Ausführungsbeispiels näher erläutert.

Es zeigen:
- Figur 1: die Innenansicht einer Behandlungsanlage für schlauchförmige Maschenware mit einer Vorheiz- und Thermofixierkammer und
- Figur 2: die Fixierkammer der Behandlungsanlage gemäß Linie A-A in Figur 1.

Die schlauchförmige Maschenware 1 wird gemäß Figur 1 von einem Warenstapel 2 als breitliegende Ware entnommen. Die Entnahme erfolgt in bekannter Weise mittels wenigstens einer von wenigstens einem elektromotorischen Antrieb 3 drehangetriebenen Abzugswalze 4. Im vorliegenden Ausführungsbeispiel ist die Abzugswalze 4 innerhalb der Vorheizkammer 5 der Anlage 6 angeordnet.
Bevor die Schlauchware 1 in die Vorheizkammer 5 gelangt, wird diese über vertikal oberhalb des Warenstapels 2 positionierte Umlenkwalzen 7,8 geführt, um nachfolgend zu einer an sich bekannten Flachbreithaltevorrichtung 9 zu gelangen, die etwa unterhalb einer Wareneinlasswalze 11 der Vorheizkammer 5 angeordnet ist. Nachfolgend wird die Schlauchware in flach ausgebreiteten Zustand über wenigstens eine der Vorrichtung 9 nachgeordneten Umlenkwalze 10 über die drehangetriebene Abzugswalze 4 in die Vorheizkammer 5 gezogen.

Innerhalb der Vorheizkammer 5 ist ein Waren-Dämpfer 12 angeordnet, durch welchen die Ware 1, nach Passieren einer achsparallel zur Abzugswalze 4 angeordneten Umlenkwalze 13, vertikal von dessen Eingang zu dessen Ausgang geführt wird.
Die Ware 1 wird innerhalb der Vorheizkammer 5, nachdem diese den Waren-Dämpfer 12 verlassen hat, bekannter Maßen über wenigstens eine Tänzerwalze 14 und mehrere erste achsparallel angeordnete Umlenkwalzen 15 und mehrere zweite achsparallel angeordnete Umlenkwalzen16 geführt, wobei die ersten Umlenkwalzen 15 und die zweiten Umlenkwalzen 16 vertikal voneinander beabstandet angeordnet sind.

Nachdem die Ware 1 die ersten Umlenkwalzen 15 verlässt, gelangt diese in bekannter Weise über wenigstens eine weitere vertikal über der Vorheizkammer 5 und über der Fixierkammer 17 vorhandene Walzenanordnung 18;19 auf den kegelartig ausgebildeten Zuführabschnitts 20 des Rundbreithalters 21.

Zum Transport der Ware auf dem Zuführabschnitt 20 ist, wie an sich bekannt, ein elektromotorischer Antrieb 22b vorgesehen - am besten zu sehen in Figur 2 -, der auf die Fixierwalze 22a des Breithalterkopfes 22 wirksam ist.

Gemäß dem erfindungsgemäßen Verfahren ist nun vorgesehen, die Ware 1 mit einer derartigen Transportgeschwindigkeit mittels des Antriebs 22b auf den Zuführabschnitt 20 des Rundbreithalters 21 zu transportieren, die größer ist, als die zum Fixieren der Ware erforderliche Transportgeschwindigkeit. Dadurch kann erfindungsgemäß vor dem Beginn des Fixierprozesses auf dem Zuführabschnitt 20 des Rundbreithalters ein Warenpuffer gebildet werden, siehe auch die wellenartige Lage der Ware 1, der dem Relaxieren und gegebenenfalls dem Schrumpfen der Ware 1 dient.
Mittels eines zweiten elektromotorischen Antriebs 23 wird die gepufferte Ware 1 mit einer gegenüber der ersten Transportgeschwindigkeit geringeren Transportgeschwindigkeit aus dem Zuführabschnitt 20 über den Rundbreithalter 21 gemäß dem Richtungspfeil 24 transportiert.
Alternativ kann erfindungsgemäß auch vorgesehen sein, dass die Transportgeschwindigkeit des ersten Antriebs 22b der Transportgeschwindigkeit des zweiten Antriebs 23 entspricht.
Die Ausbildung eines Warenpuffers erfolgt in diesem Falle dadurch, dass der erste Antrieb 22b gegenüber dem zweiten Antrieb 23 vorauseilend betrieben wird.
Nach Verlassen des Rundbreithalters 21 wird die im Durchmesser fixierte Ware 1, wie aus der DE 198 19 051 A1 bekannt, in flach ausgebreiteter Form über entsprechend vorhandene Umlenkwalzen von einer in einem Faltenleger 28 integrierten und von einem elektromotorischen Antrieb 25 drehangetriebenen Walze 26 zu einem Warenstapel 28 geführt.

### Bezugszeichen-Liste

- 1: Maschenware
- 2: Warenstapel
- 3: Antrieb
- 4: Abzugswalze
- 5: Vorheizkammer
- 6: Anlage
- 7: Umlenkwalze
- 8: Umlenkwalze
- 9: Flachbreithaltevorrichtung
- 10: Umlenkwalze
- 11: Wareneinlasswalze
- 12: Waren-Dämpfer
- 13: Umlenkwalze
- 14: Tänzerwalze
- 15: Umlenkwalze
- 16: Umlenkwalze
- 17: Fixierkammer
- 18: Walzenanordnung
- 19: Walzenanordnung
- 20: Zuführabschnitt
- 21: Rundbreithalter
- 22: Breithalterkopf
- 22a: Fixierwalze
- 22b: Antrieb
- 23: Antrieb
- 24: Richtungspfeil
- 25: Antrieb
- 26: Walze
- 27: Warenstapel
- 28: Faltenleger

## Patentansprüche

1. Verfahren zum Behandeln schlauchförmiger Textilware, insbesondere Maschenware mit einem Anteil natürlicher Fasern und mit einem Anteil elastomerer Fasern, welche Textilware wenigstens einen Dampfbehandlungsprozess und nachfolgend in rund ausgebreitetem Zustand einen Thermofixierprozess in vertikaler Ebene durchläuft, bei welchem die Schlauchware (1) einer Behandlungsanlage (6) mit einer Thermofixierkammer (17) und einem in der Thermofixierkammer angeordneten Rundbreithalter (21) zugeführt wird, **dadurch gekennzeichnet, dass** die Schlauchware (1) kontinuierlich einem vertikal über der Thermofixierkammer (17) liegenden Zuführabschnitt (20) des Rundbreithalters (21) mit einer vorbestimmten ersten Transportgeschwindigkeit zugeführt wird,
dass die Schlauchware (1) zeitweilig auf dem Zuführabschnitt (20) einen Warenpuffer über der Thermofixierkammer (17) ausbildet und
dass die Schlauchware (1) kontinuierlich aus dem Warenpuffer mit einer vorbestimmten zweiten Transportgeschwindigkeit entnommen und dem Thermofixierprozess zugeführt wird.

2. Verfahren nach Anspruch 1, **dadurch gekennzeichnet,** wonach der Warenpuffer dadurch gebildet wird, dass die erste vorbestimmte Transportgeschwindigkeit größer ist als die zweite vorbestimmte Transportgeschwindigkeit.

3. Verfahren nach Anspruch 1, **dadurch gekennzeichnet,** wonach der Warenpuffer dadurch gebildet wird, dass der Antrieb (22b) mit der ersten vorbestimmten Transportgeschwindigkeit gegenüber dem Antrieb (23) mit der zweiten vorbestimmten Transportgeschwindigkeit vorauseilend betrieben wird, wobei die Transportgeschwindigkeiten identisch sind.

4. Verfahren nach Anspruch 1, **dadurch gekennzeichnet, dass** die Transportrichtung der Schlauchware (1) während des Thermofixierprozesses von vertikal oben nach vertikal unten ist.

## Claims

1. A method for treating tubular textile goods, especially knitted goods having a proportion of natural fibres and a proportion of elastomeric fibres, which textile goods pass through at least one steam-treating process and subsequently in a circularly expanded state pass in a vertical plane through a thermo-setting process, in which method the tubular goods (1) are fed to a treatment plant (6) having a thermo-setting chamber (17) and a circular expander (21) arranged in the thermo-setting chamber,
**characterised in that**
the tubular goods (1) are fed continuously at a predetermined first transport speed to a feed section (20) of the circular expander (21) located vertically above the thermo-setting chamber (17),
**in that** the tubular goods (1) temporarily form a goods buffer on the feed section (20) above the thermo-setting chamber (17), and
**in that** the tubular goods (1) are continuously removed from the goods buffer and fed to the thermo-setting process at a predetermined second transport speed.

2. A method according to claim 1, **characterised in that** the goods buffer is formed owing to the fact that the first predetermined transport speed is greater than the second predetermined transport speed.

3. A method according to claim 1, **characterised in that** the goods buffer is formed owing to the fact that the drive means (22b) having the first predetermined transport speed is operated with a lead over the drive means (23) having the second predetermined transport speed, wherein the transport speeds are identical.

4. A method according to claim 1, **characterised in that** the direction of transport of the tubular goods (1) during the thermo-setting process is from vertically above to vertically below.

## Revendications

1. Procédé permettant de traiter un article textile de forme tubulaire, en particulier un tissu tricoté comportant une fraction de fibres naturelles et une fraction de fibres élastomères, lequel article textile fait l'objet d'au moins une opération de traitement à la vapeur puis d'une opération de thermofixage à l'état étiré arrondi, dans un plan vertical, dans lequel le tricot tubulaire (1) est acheminé vers une installation de traitement (6) comportant une chambre de thermofixage (17) et un tendeur de largeur à l'état arrondi (21), disposé dans la chambre de thermofixage,
**caractérisé en ce que** le tricot tubulaire (1) est acheminé en continu vers une section d'alimentation (20) se trouvant verticalement au-dessus de la chambre de thermofixage (17), du tendeur de largeur à l'état arrondi (21), à une première vitesse de transport prédéterminée,
**en ce que** le tricot tubulaire (1) forme temporairement, au niveau de la section d'alimentation (20), un tampon de tricot au-dessus de la chambre de thermofixage (17) et
**en ce que** le tricot tubulaire (1) est prélevé en continu du tampon de tricot à une deuxième vitesse de transport prédéterminée et acheminé pour faire l'objet d'une opération de thermofixage.

2. Procédé selon la revendication 1, **caractérisé en ce que** le tampon de tricot est formé du fait que la première vitesse de transport prédéterminée est supérieure à la deuxième vitesse de transport prédéterminée.

3. Procédé selon la revendication 1, **caractérisé en ce que** le tampon de tricot est formé du fait que l'entraînement (22b), à une première vitesse de transport prédéterminée, est actionné en avance par rapport à l'entraînement (23) présentant la deuxième vitesse de transport prédéterminée, moyennant quoi les vitesses de transport sont identiques.

4. Procédé selon la revendication 1, **caractérisé en ce que** la direction de transport du tricot tubulaire (1) est de haut en bas verticalement pendant l'opération de thermofixage.
